# FASCICULE DE BREVET EUROPEEN

(11) **EP 3 033 755 B1**
(45) Date de publication et mention de la délivrance du brevet: **25.09.2019**
(21) Numéro de dépôt: 14745161.1
(22) Date de dépôt: 01.08.2014
(51) Int. Cl.: H01F 10/20, H01F 41/04

(54) **COMPOSANT FERRITE POUR APPLICATION DE PUISSANCE ET PROCEDE DE FABRICATION DU COMPOSANT**
FERRITBAUTEIL FÜR LEISTUNGSVERWENDUNG UND HERSTELLUNGSVERFAHREN DES BAUTEILS
FERRITE DEVICE FOR POWER APPLICATION AND MANUFACTURING METHOD OF DEVICE

(30) Priorité: 14.08.2013 FR 1301935
(43) Date de publication de la demande: 22.06.2016
(73) Titulaire: Thales, 92400 Courbevoie (FR)
(72) Inventeur: LEBOURGEOIS, Richard, 91190 Gif Sur Yvette (FR); CIBIEN, Gérard, 91100 Corbeil Essonnes (FR); BRUN, Edouard, 91000 Evry (FR)
(74) Mandataire: Esselin, Sophie
(86) Numéro de dépôt international: PCT/EP2014/066622
(87) Numéro de publication internationale: WO 2015/022207

(56) Documents cités:
- WO-A1-2008/004465
- DE-A1- 10 042 909
- JP-A- 2007 324 555
- US-A1- 2007 085 121

## Description

Le domaine de l'invention est celui des composants magnétiques multicouches destinés aux fonctions inductance et transformateur en électronique de puissance et plus précisément celui des composants comprenant des matériaux ferrites utilisés à haute et très haute fréquence (entre 1 MHz et 100 MHz) pouvant avantageusement présenter de faibles pertes magnétiques pour des puissances appliquées importantes et pour des fonctionnements dans une large gamme de température, typiquement comprises entre - 50°C et + 150 °C.

Dans ce contexte, il a déjà été proposé d'utiliser des matériaux ferrites dits « faibles pertes » destinés à des applications haute fréquence (f > 1 MHz), il peut notamment s'agir de ferrites à base de nickel, zinc et cuivre, cobalt. Ils sont utilisés comme noyaux magnétiques de formes variées (tores, pots, bâtonnets, etc.) et permettent la réalisation d'inductances ou de transformateurs bobinés, la partie bobinage étant réalisée à l'aide de fil de cuivre émaillé ou de conducteur coaxial.

Leurs avantages sont une faible température de frittage (T < 950° C), une perméabilité ajustable entre 10 et 1000, de faibles pertes magnétiques à haute et très haute fréquence, un fonctionnement possible dans une large gamme de température et un coût de fabrication réduit.

Actuellement, le développement des matériels électroniques, tant dans les applications civiles que militaires, est lié à la miniaturisation des composants passifs et actifs. Parmi ces composants, les plus volumineux sont les composants passifs inductifs (inductance ou transformateur). Lorsqu'on réduit le volume des composants inductifs, la densité volumique de puissance augmente ce qui conduit à une augmentation de la température de fonctionnement. Les rendements diminuent ainsi que la durée de vie des matériels électroniques.

Dans les applications qui mettent en oeuvre de fortes puissances électriques, les pertes du composant inductif sont déterminées essentiellement par les pertes magnétiques dites pertes totales du matériau magnétique utilisé pour la réalisation du noyau.

Les ferrites à base de nickel, zinc, cuivre, cobalt sont particulièrement bien adaptés en raison de leurs propriétés magnétiques adaptées et de leur résistivité électrique élevée pour ce type d'application. De plus, on peut réaliser à partir de ce type de matériau ferrite magnétique, des composants multicouches par la technologie de cofrittage.

Il a notamment déjà été proposé d'utiliser la technologie LTCC pour « Low Temperature Cofired Ceramic » nécessitant au préalable la réalisation de bandes coulées de matériau ferrite à base de Ni, Zn, Cu et Co, pour élaborer des composants inductifs. Pour cela, la mise en forme de la poudre céramique consiste à réaliser des bandes d'une épaisseur de 50 à 300 µm. Il est alors possible de déposer sur ces bandes des encres conductrices, notamment à base d'argent, puis d'empiler plusieurs bandes pour réaliser des composants intégrés comme le montrent les figures 1a et 1b. Des couches de ferrite 10 sont recouvertes de pistes par exemple en argent 11, reliées entre elles d'une couche à l'autre par des Via. La figure 1b met en évidence des terminaisons métalliques reliées aux spires 12.

Afin de réaliser des micro-inductances, des bobinages peuvent être réalisés à partir de métal déposé par sérigraphie ou une autre technique de dépôt de céramiques en couches épaisses. Pour éviter les fuites de flux magnétique, il est indispensable d'isoler magnétiquement les spires du ou des bobinages.

Il convient alors d'utiliser des bandes de diélectrique compatibles avec le cofrittage ferrite-argent à 900°C. Néanmoins, des problèmes d'interdiffusion et de coefficients de dilatation thermique différents compliquent la réalisation de tels composants en présence d'éléments intermédiaires de diélectrique.

Dans ce contexte, la présente invention propose d'utiliser un matériau diélectrique, pouvant former des bandes coulées pour l'élaboration d'éléments diélectriques, intégrés au composant et ne perturbant pas la composition des éléments en présence lors de l'opération de cofrittage de l'ensemble des constituants du composant : bandes coulées de matériau ferrite, pistes en métal, bandes coulées de matériau diélectrique.

Ainsi, la solution proposée consiste à utiliser un ferrite non magnétique, de la même famille que le ferrite magnétique choisi, de sorte à conserver de manière approchante, voire identique, les mêmes éléments chimiques pour les parties magnétiques et diélectriques, et de sorte à assembler des matériaux céramiques dont les coefficients de retrait et de dilatation sont proches.

Plus précisément l'invention a pour objet un composant inductif comprenant un empilement de couches, ledit empilement comprenant des couches à base de ferrite magnétique caractérisé en ce que :
- le ferrite magnétique répond à la formulation chimique : NiₓMg_{y}Zn_{z}CuᵥCo_{w}Fe_{2-δ}O₄ avec v non nul, 0<δ<0.1 et x+y+z+v+w = 1 ;
- ledit composant comprend :
   ∘ des pistes en métal noble pouvant être de l'argent, de l'or ou du palladium-argent, réparties sur différents niveaux constitués par les surfaces des couches, pour former à chaque niveau une spire, les spires d'un niveau à un autre niveau pouvant être reliées électriquement ou non ;
   ∘ des éléments diélectriques à base de ferrite amagnétique, comprenant du nickel, du zinc et du cuivre, positionnés sur au moins une partie desdites pistes de métal noble et entre au moins deux couches de matériau ferrite magnétique, de manière à ce que lesdits éléments diélectriques soient incorporés dans du matériau ferrite magnétique ; le ferrite amagnétique répondant à la formule suivante : NiₐMg_{b}Zn_{c}Cu_{d}CoₑFe_{2-δ}O₄ avec : $c > 0.5 , d > 0.1 , 0 < δ < 0.1 et a + b + c + d + e = 1 ;$
   ∘ un empilement desdites pistes métalliques constituant lesdites spires, dans lequel chaque piste métallique est séparée de la piste métallique du niveau supérieur ou inférieur par un matériau diélectrique en ferrite amagnétique.

Selon une variante de l'invention, les éléments diélectriques sont à base d'une céramique de ferrite amagnétique présentant une température de frittage comprise entre 800 et 1000°C.

Selon une variante de l'invention, w est non nul.

L'invention a aussi pour objet une micro-inductance comprenant un composant inductif selon l'invention, caractérisée en ce qu'elle comprend des éléments de spire positionnés sur au moins un ensemble de couches de matériau ferrite magnétique, de manière à réaliser un bobinage intégré audit composant, lesdits éléments de spire étant reliés électriquement entre eux.

L'invention a aussi pour objet un transformateur comprenant un composant inductif selon l'invention, caractérisé en ce qu'il comprend au moins deux séries d'éléments de spire positionnées sur au moins un ensemble de couches de matériau ferrite magnétique, de manière à réaliser des bobinages intégrés audit composant, dans chacune des séries les éléments de spire étant reliés électriquement.

L'invention a aussi pour objet un système électronique comprenant au moins un composant inductif, ou une micro-inductance ou un transformateur et au moins un condensateur et une commande électronique, caractérisé en ce que le composant inductif ou la micro-inductance ou le transformateur est selon l'invention.

Selon une variante de l'invention, le condensateur comprend un matériau en ferrite amagnétique de permittivité supérieure ou égale à 20.

L'invention a encore pour objet un procédé de fabrication de composant inductif selon l'invention, caractérisé en ce qu'il comprend les étapes suivantes :
- l'élaboration de bandes coulées de matériau ferrite magnétique répondant à la formule suivante : NiₓMg_{y}Zn_{z}CuᵥCo_{w}Fe_{2-δ}O₄ avec v non nul, 0<δ<0.1 et x+y+z+v+w = 1 ;
- la réalisation de pistes métalliques à base de métal noble pouvant être en argent, en or ou en palladium à la surface d'au moins une partie desdites bandes coulées de matériau ferrite magnétique ;
- l'élaboration de bandes coulées à base de matériau diélectrique ferrite amagnétique ;
- la découpe d'éléments dans lesdites bandes coulées à base de matériau ferrite amagnétique ;
- le positionnement desdits éléments au niveau des pistes métalliques à la surface desdites bandes coulées de matériau ferrite ;
- l'ajout d'éléments de ferrite magnétique en périphérie des éléments diélectriques et en surface de manière à incorporer lesdits éléments diélectriques dans ledit composant ;
- une opération de cofrittage de l'ensemble des bandes coulées de matériau ferrite magnétique intégrant les pistes métalliques, et des éléments diélectriques de manière à former ledit composant inductif.

Selon une variante du procédé, la réalisation de pistes métalliques est effectuée par une opération de sérigraphie.

Selon une variante du procédé, les pistes métalliques sont déposées par jet d'encre.

Selon une variante du procédé, l'opération de cofrittage est effectuée à une température comprise entre environ 800°C et 1000°C.

L'invention a encore pour objet un procédé de fabrication de composant inductif selon l'invention, caractérisé en ce qu'il comprend les étapes suivantes :
- la réalisation d'encres de ferrite magnétique, de ferrite amagnétique et de métal noble ;
- la réalisation des couches dudit empilement par dépôts par jets utilisant lesdites encres.

L'invention sera mieux comprise et d'autres avantages apparaîtront à la lecture de la description qui va suivre donnée à titre non limitatif et grâce aux figures annexées parmi lesquelles :
- les figures 1a et 1b illustrent une micro-inductance de l'art connu ;
- les figures 2a et 2b illustrent une structure de transformateur de l'invention comprenant un empilement de spires métalliques réalisées à la surface de bandes coulées de ferrite magnétique, lesdites spires étant recouvertes de diélectrique ferrite amagnétique ;
- la figure 3 illustre les pertes mesurées au niveau du primaire d'un transformateur dont la structure comprend un empilement de bandes cofrittées avec un diélectrique classique et avec un diélectrique ferrite amagnétique, en fonction de la tension appliquée ;
- la figure 4 illustre une variante de composant selon l'invention, dans lequel l'élément diélectrique recouvre intégralement un élément de spire ;
- les figures 5a et 5b illustrent un exemple de composant selon l'invention mettant en évidence l'isolation de deux spires via des éléments de ferrite amagnétique ;
- les figures 6a et 6b illustrent un exemple de schéma de raccordement de 2 spires, respectivement côté primaire et côté secondaire dans un exemple de transformateur ;
- la figure 7 illustre les pertes mesurées au niveau du primaire d'un transformateur comprenant un composant similaire à celui illustré en figure 4, en fonction de la tension appliquée ;
- la figure 8 illustre les cotes d'un noyau de transformateur classique du commerce servant à établir des comparaisons de performances avec un composant de l'invention ;
- la figure 9 illustre un schéma de principe d'un système électronique à base de substrat céramique multifonctionnel.

De manière générale, le composant inductif de la présente invention est un composant comprenant des couches de matériau ferrite magnétique répondant à la formule : NiₓMg_{y}Zn_{z}CuᵥCo_{w}Fe_{2-δ}O₄ avec v non nul, 0<δ<0.1 et x+y+z+v+w = 1.

Il peut avantageusement s'agir de matériau à base de Ni, Zn, Cu et Co mais ce de manière non limitative.

En effet, des composants multicouches réalisés à partir de ferrites NiZnCuCo présentent deux avantages importants :
- des pertes très faibles à haute fréquence.
- la possibilité d'être frittés à basse température, aux environs de 900°C soit 400°C en-dessous de la température de frittage des ferrites conventionnels, ce qui permet de les cofritter avec des diélectriques et des métaux comme l'or ou l'argent.

Ainsi, dans un composant inductif de l'invention, les bobinages peuvent être réalisés à partir d'argent déposé par sérigraphie ou une autre technique, par exemple par jet d'encre. Il est à noter que l'ensemble des dépôts de céramique peuvent également utiliser la technique par jet d'encre.

Pour éviter les fuites de flux magnétique, on utilise un ferrite non magnétique, également à base de Ni, Zn et Cu (le ferrite amagnétique pouvant également comprendre du Co) de sorte à conserver les mêmes éléments chimiques pour les parties magnétiques et non magnétiques, et de sorte à assembler des matériaux céramiques dont les coefficients de dilatation sont proches.

Pour cela, en jouant sur la composition du ferrite, il est possible d'en moduler la température de Curie, de manière à abaisser celle-ci et ce en deçà de la température ambiante. On peut ainsi rendre un ferrite amagnétique au-dessus de la température ambiante et lui permettre d'assurer une fonction d'isolation et ainsi permettre d'éviter les fuites de flux magnétique, en en ajustant la composition.

Les bobinages sont réalisés à partir d'argent déposé par sérigraphie et recouverts d'éléments diélectriques de ferrite amagnétique pour éviter les fuites de flux magnétique.

L'association des ferrites NiZnCuCo avec des diélectriques à basse température de frittage et des métallisations à base d'argent permet ainsi la réalisation de composants magnétiques cofrittés performants.

On peut ainsi réaliser aisément des fonctions inductances et transformateurs qui sont nécessaires au bon fonctionnement des convertisseurs d'énergie ou des amplificateurs de puissance.

### Exemple de réalisation d'un transformateur selon l'invention :

Un transformateur multicouches a été réalisé, à partir d'un ferrite NiZnCuCo coulé en bande. Le schéma de la structure est donné en figures 2a et 2b. On empile 4 couches comme celle décrite en vue de dessus en figure 2b en alternant le côté où sortent les pistes en argent. On referme ensuite avec des couches de ferrites plus épaisses. On termine enfin par les connexions des spires entre elles.

Le composant comprend ainsi un noyau de ferrite 20, autour duquel est déposé un élément de spire 30, recouvert d'un élément diélectrique 40, de l'invention soit un ferrite amagnétique, puis sont déposés de manière complémentaire des éléments 21 de ferrite magnétique autour de l'élément diélectrique 40 de ferrite amagnétique.

Pour réaliser ce type de structure, on réalise des bandes coulées :
- de matériau ferrite magnétique, sur lequel sont sérigraphiés les éléments de spire en argent ;
- de matériau ferrite amagnétique, diélectrique ;
- on découpe des éléments de matériau diélectrique et de matériau ferrite magnétique, disposé dans un même plan.

Le tout est cofritté à 900°C sous air pendant 2 heures de manière à réaliser le transformateur.

Après frittage, des mesures électriques ont été réalisées au niveau de l'inductance d'entrée (dite au primaire) et au niveau de l'inductance de sortie (dite au secondaire), en termes de pertes en puissance. Plus précisément, on injecte une puissance dans le composant et l'on mesure la puissance dissipée.

Deux types de structures ont été testées après réalisation selon le procédé décrit précédemment : l'une mettant en oeuvre des bandes de diélectrique commercial (référence : ULF140 de AFM Microelectronics Inc.), l'autre, des bandes de ferrite amagnétique, de composition : Ni_{0.05}Cu_{0.2}Zn_{01.75}Fe_{1.96}O₄

| Transformateur | Matériau « diélectrique » | Inductance au primaire | Inductance de fuite |
|---|---|---|---|
| TA | Diélectrique ULF 140 | Lₚ = 1.1 µH | L_{f} = 0.8 µH |
| TB | Ferrite amagnétique | Lₚ = 1.26 µH | L_{f} = 1 µH |

On constate que les inductances au primaire sont faibles et tout à fait comparables entre les deux transformateurs, et les inductances de fuite relativement importantes, ces inductances de fuite rendant compte du couplage entre le primaire et le secondaire.

L'évolution des pertes à 2 MHz, en fonction de la tension efficace appliquée, a été mesurée pour ces deux structures de transformateur, côté primaire. Les résultats sont donnés en figure 3. La courbe 3a est relative à la structure avec le diélectrique ULF 140, la courbe 3b est relative à la structure avec le diélectrique de ferrite amagnétique.

On constate que les pertes sont plus élevées lorsqu'on utilise du diélectrique ULF140 ce qui peut s'expliquer par la présence de contraintes générées par la différence des coefficients de retrait.

Pour diminuer l'inductance de fuite et améliorer encore le couplage, le Demandeur a réalisé des structures pour lesquelles la sortie des conducteurs en argent ne traverse pas le ferrite magnétique, pour un transformateur référencé TC, comme illustré en figure 4. Selon cette variante, l'élément diélectrique 40' recouvre l'intégralité de l'élément de spire 30.

Les figures 5a et 5b montrent deux vues en coupe d'un composant inductif dans une forme élémentaire ou plus élaborée, comportant des pistes formant deux spires isolées grâce à des éléments de ferrite amagnétique. Une telle configuration peut être réalisée grâce à une succession de couches de ferrite magnétique C_{fmi}, les éléments de ferrite amagnétiques 40 isolent ainsi les deux spires 30ᵢ et 30ᵢ₊₁ l'une de l'autre.

Les figures 6a et 6b illustrent un exemple de schéma de raccordement des 2 spires respectivement côté primaire et côté secondaire, illustrés représentants des portions de solénoïdes.

Les inductances au primaire et celle de fuite ont été mesurées, les valeurs obtenues sont données ci-dessous pour le transformateur TC :

| | | | |
|---|---|---|---|
| TC | Ferrite amagnétique | Lₚ = 1.68 µH | L_{f} = 0.165 µH |

On constate une nette diminution de l'inductance de fuite indiquant un meilleur couplage.

Les pertes en puissance ont été mesurées pour le transformateur TC dans les mêmes conditions que celles pour les transformateurs TA et TB. On constate là aussi une nette amélioration, avec un gain de plus d'un facteur 3 par rapport au meilleur résultat précédent. Le Demandeur a ensuite pu effectuer la mesure jusqu'à 15 V efficaces.

La figure 7 illustre les pertes totales pour le transformateur TC, en fonction de la tension efficace appliquée, mesurées côté primaire.

Pour évaluer les performances de ce composant par rapport à l'état de l'art, le Demandeur a choisi de le comparer à un transformateur 2:2, présentant 2 spires au primaire et 2 spires au secondaire réalisé avec du fil de cuivre de diamètre 300 µm sur un noyau de ferrite 4F1 de Ferroxcube. Ce choix se justifie par les remarques suivantes :
- le transformateur TC étant de petite dimension, les valeurs d'inductance sont faibles et pour obtenir des valeurs similaires avec un noyau plus gros, il est nécessaire de choisir une perméabilité encore plus faible, ce qui empêche l'utilisation de ferrites Mn-Zn ;
- ce ferrite est un ferrite de puissance haute fréquence donc parfaitement adapté à la présente comparaison ;
- ses pertes à 3 MHz et 10 mT, données par le fabricant, valent 200 mW/cm³.

Le noyau de ferrite 4F1 de Ferroxcube retenu est un noyau de type E22, la lettre E correspondant à forme du noyau comme indiqué sur le schéma de la figure 8, illustrant les côtes.

Les dimensions sont données en mm. Les paramètres effectifs pour un noyau constitué de 2 E accolés sont reportés dans le tableau ci-dessous :

| | |
|---|---|
| Longueur effective | 31.6 mm |
| Section effective | 78.5 mm² |
| Volume effectif | 2480 mm³ |

Le noyau E22 en 4F1 a été bobiné de 2 spires pour le primaire et de 2 spires identiques au secondaire. Le Demandeur a mesuré les inductances au primaire et celle de fuite qui ont été comparées à celles du transformateur TC. Le coefficient de couplage a également été mesuré en comparant les tensions au primaire et secondaire pour une excitation au primaire fixée.

| Transformateur | Inductance primaire | Inductance de fuite | couplage |
|---|---|---|---|
| TC | Lₚ = 1.68 µH | L_{f} = 0.165 µH | 66% |
| E22 / 4F1 | Lₚ = 1.7 µH | L_{f} = 0.205 µH | 59% |

On constate que les résultats sont similaires, avec des performances légèrement meilleures pour le transformateur TC cofritté.

Pour finaliser la comparaison, le Demandeur a mesuré les pertes à 2 MHz en fonction de la tension appliquée. Pour une tension efficace de 15 V (signal sinusoïdal), les résultats sont les suivants :
- 540 mW pour le transformateur TC cofritté ;
- 480 mW pour le transformateur en 4F1.

Des pertes similaires (environ 10% de moins pour le transformateur en 4F1) ont été obtenues mais pour une structure cofrittée de volume 6 fois plus faible. Si l'on compare non plus les volumes réels mais les volumes apparents, on obtient un gain d'un facteur 10, démontrant par la même, le potentiel des composants cofrittés réalisés.

Ce type de composants inductifs de la présente invention avérés performants, de petite taille, peuvent être avantageusement intégrés dans des systèmes plus complexes comprenant toutes les fonctions passives à base de céramiques (inductances, transformateurs, condensateurs, filtres) dans un substrat grâce à l'utilisation de matériaux compatibles et à la technologie de cofrittage. Sur une face du substrat peuvent être rapportés des composants discrets et sur l'autre face, une plaque refroidie.

Un tel système est illustré en figure 9 qui met en évidence sur un substrat céramique 100, une structure multicouche cofrittée 101, des couches élémentaires 102, une plaque refroidie 300, une commande électrique 400 et une fonction à alimenter 500. L'ensemble des couches constitutives des composants inductifs et des condensateurs sont ainsi avantageusement réalisées en matériau ferrite magnétique et ferrite amagnétique.

## Revendications

1. Composant inductif comprenant un empilement de couches, ledit empilement comprenant des couches à base de ferrite magnétique **caractérisé en ce que** :
- le ferrite magnétique répond à la formulation chimique : NiₓMg_{y}Zn_{z}CuᵥCo_{w}Fe_{2-δ}O₄ avec v non nul, 0<δ<0.1 et x+y+z+v+w = 1 ;
- ledit composant comprend :
∘ des pistes en métal noble pouvant être de l'argent, de l'or ou du palladium-argent, réparties sur différents niveaux constitués par les surfaces des couches, pour former à chaque niveau une spire, les spires d'un niveau à un autre niveau pouvant être reliées électriquement ou non ;
∘ des éléments diélectriques à base de ferrite amagnétique, comprenant du nickel, du zinc et du cuivre, positionnés sur au moins une partie desdites pistes de métal noble et entre au moins deux couches de matériau ferrite magnétique, de manière à ce que lesdits éléments diélectriques soient incorporés dans du matériau ferrite magnétique ; le ferrite amagnétique répondant à la formule suivante : NiₐMg_{b}Zn_{c}Cu_{d}CoₑFe_{2-δ}O₄ avec : $c > 0.5 , d > 0.1 , 0 < δ < 0.1 et a + b + c + d + e = 1 ;$
∘ un empilement desdites pistes métalliques constituant lesdites spires, dans lequel chaque piste métallique est séparée de la piste métallique du niveau supérieur ou inférieur par un matériau diélectrique en ferrite amagnétique.

2. Composant inductif selon la revendication 1, **caractérisé en ce que** les éléments diélectriques sont à base d'une céramique de ferrite amagnétique présentant une température de frittage comprise entre 800 et 1000°C.

3. Composant inductif à base de ferrite selon l'une des revendications 1 ou 2, **caractérisé en ce que** w est non nul.

4. Micro-inductance comprenant un composant inductif selon l'une des revendications 1 à 3, **caractérisée en ce qu'**elle comprend des éléments de spire positionnés sur au moins un ensemble de couches de matériau ferrite magnétique, de manière à réaliser un bobinage intégré audit composant, lesdits éléments de spire étant reliés électriquement entre eux.

5. Transformateur comprenant un composant inductif selon l'une des revendications 1 à 3, **caractérisé en ce qu'**il comprend au moins deux séries d'éléments de spire positionnées sur au moins un ensemble de couches de matériau ferrite magnétique, de manière à réaliser des bobinages intégrés audit composant, dans chacune des séries les éléments de spire étant reliés électriquement.

6. Système électronique comprenant au moins un composant inductif, ou une micro-inductance ou un transformateur et au moins un condensateur et une commande électronique, **caractérisé en ce que** le composant inductif ou la micro-inductance ou le transformateur répond à l'une des revendications 1 à 5.

7. Système électronique selon la revendication 6, **caractérisé en ce que** le condensateur comprend un matériau en ferrite amagnétique de permittivité supérieure ou égale à 20.

8. Procédé de fabrication de composant inductif selon l'une des revendications 1 à 3, **caractérisé en ce qu'**il comprend les étapes suivantes :
- l'élaboration de bandes coulées de matériau ferrite magnétique répondant à la formule suivante : NiₓMg_{y}Zn_{z}CuᵥCo_{w}Fe_{2-δ}O₄ avec v non nul, 0<δ<0.1 et x+y+z+v+w = 1 ;
- la réalisation de pistes métalliques à base de métal noble pouvant être en argent, en or ou en palladium à la surface d'au moins une partie desdites bandes coulées de matériau ferrite magnétique ;
- l'élaboration de bandes coulées à base de matériau diélectrique ferrite amagnétique ;
- la découpe d'éléments dans lesdites bandes coulées à base de matériau ferrite amagnétique ;
- le positionnement desdits éléments au niveau des pistes métalliques à la surface desdites bandes coulées de matériau ferrite ;
- l'ajout d'éléments de ferrite magnétique en périphérie des éléments diélectriques et en surface de manière à incorporer lesdits éléments diélectriques dans ledit composant ;
- une opération de cofrittage de l'ensemble des bandes coulées de matériau ferrite magnétique intégrant les pistes métalliques, et des éléments diélectriques de manière à former ledit composant inductif.

9. Procédé de fabrication de composant inductif, selon la revendication 8, **caractérisé en ce que** la réalisation de pistes métalliques est effectuée par une opération de sérigraphie.

10. Procédé de fabrication de composant inductif, selon la revendication 8, **caractérisé en ce que** les pistes métalliques sont déposées par jet d'encre.

11. Procédé de fabrication de composant inductif, selon l'une des revendications 8 à 10, **caractérisé en ce que** l'opération de cofrittage est effectuée à une température comprise entre environ 800°C et 1000°C.

12. Procédé de fabrication de composant inductif selon l'une des revendications 1 à 3, **caractérisé en ce qu'**il comprend les étapes suivantes :
- la réalisation d'encres de ferrite magnétique, de ferrite amagnétique et de métal noble ;
- la réalisation des couches dudit empilement par dépôts par jets utilisant lesdites encres.

## Patentansprüche

1. Induktives Bauteil, beinhaltend einen Stapel Schichten, wobei der Stapel Schichten auf der Grundlage von magnetischem Ferrit beinhaltet, **dadurch gekennzeichnet, dass**:
- das magnetische Ferrit folgender chemischer Formel entspricht: Ni_{y}Mg_{y}Zn_{z}CuᵥCo_{w}Fe_{2-δ}O₄, wobei v ungleich null, 0 < δ < 0,1 und x + y + z + v + w = 1;
- wobei das Bauteil Folgendes beinhaltet:
∘ Spuren aus Edelmetall, wobei es sich um Silber, Gold oder Palladium-Silber handeln kann, welche über unterschiedliche Ebenen verteilt sind, welche durch die Oberflächen der Schichten gebildet werden, um auf jeder Ebene eine Wicklung zu bilden, wobei die Wicklungen von einer Ebene zu einer anderen Ebene elektrisch verbunden sein können oder nicht
∘ dielektrische Elemente auf der Grundlage von amagnetischem Ferrit, beinhaltend Nickel, Zink und Kupfer, welche auf mindestens einem Teil der Edelmetallspuren und zwischen mindestens zwei Schichten aus magnetischem Ferritmaterial in einer Weise positioniert sind, dass die dielektrischen Elemente in magnetisches Ferritmaterial eingearbeitet sind; wobei das amagnetische Ferrit folgender Formel entspricht: NiₐMg_{b}Zn_{c}Cu_{d}CoₑFe_{2-δ}O₄, wobei: $c > 0,5 , d > 0,1 , 0 < δ < 0,1 und a + b + c + d + e = 1 ;$
∘ einen Stapel der metallenen Spuren, welche die Wicklungen bilden, bei welchem jede metallene Spur von der metallenen Spur der darüber oder darunter liegenden Ebene durch ein dielektrisches Material aus amagnetischem Ferrit getrennt ist.

2. Induktives Bauteil nach Anspruch 1, **dadurch gekennzeichnet, dass** die dielektrischen Elemente auf der Grundlage einer Keramik aus amagnetischem Ferrit gebildet sind, welche eine Sintertemperatur zwischen 800 und 1.000 °C aufweist.

3. Induktives Bauteil auf Ferritgrundlage nach einem der Ansprüche 1 oder 2, **dadurch gekennzeichnet, dass** w ungleich null ist.

4. Mikroinduktivitätsvorrichtung, beinhaltend ein induktives Bauteil nach einem der Ansprüche 1 bis 3, **dadurch gekennzeichnet, dass** sie Wicklungselemente beinhaltet, welche über mindestens einer Gruppe von Schichten aus magnetischem Ferritmaterial in einer Weise positioniert sind, dass sie eine in das Bauteil integrierte Spule bilden, wobei die Wicklungselemente elektrisch miteinander verbunden sind.

5. Transformator, beinhaltend ein induktives Bauteil nach einem der Ansprüche 1 bis 3, **dadurch gekennzeichnet, dass** er mindestens zwei Serien von Wicklungselementen beinhaltet, welche über mindestens einer Gruppe von Schichten aus magnetischem Ferritmaterial in einer Weise positioniert sind, dass sie in das Bauteil integrierte Spulen bilden, wobei in jeder der Serien die Wicklungselemente elektrisch miteinander verbunden sind.

6. Elektronisches System, beinhaltend mindestens ein induktives Bauteil oder eine Mikroinduktivitätsvorrichtung oder einen Transformator und mindestens einen Kondensator und eine elektronische Steuerung, **dadurch gekennzeichnet, dass** das induktive Bauteil oder die Mikroinduktivitätsvorrichtung oder der Transformator einem der Ansprüche 1 bis 5 entspricht.

7. Elektronisches System nach Anspruch 6, **dadurch gekennzeichnet, dass** der Kondensator ein Material aus amagnetischem Ferrit mit einer Permittivität von größer oder gleich 20 beinhaltet.

8. Herstellungsverfahren eines induktiven Bauteils nach einem der Ansprüche 1 bis 3, **dadurch gekennzeichnet, dass** es folgende Schritte beinhaltet:
- Anfertigung von gegossenen Streifen aus magnetischem Ferritmaterial nach folgender Formel: Ni_{y}Mg_{y}Zn_{z}CuᵥCo_{w}Fe_{2-δ}O₄, wobei v ungleich null, 0 < δ < 0,1 und x + y + z + v + w = 1;
- Herstellung der metallenen Spuren auf der Grundlage von Edelmetall, wobei es sich um Silber, Gold oder Palladium handeln kann, an der Oberfläche mindestens eines Teils der gegossenen Streifen aus magnetischem Ferritmaterial;
- Anfertigung von gegossenen Streifen auf der Grundlage von dielektrischem, amagnetischem Ferritmaterial;
- Zuschnitt von Elementen aus den gegossenen Streifen auf der Grundlage von dielektrischem, amagnetischem Ferritmaterial;
- Positionierung der Elemente auf Höhe der metallenen Spuren an der Oberfläche der gegossenen Streifen aus Ferritmaterial;
- Hinzufügung von Elementen aus magnetischem Ferritmaterial am Umfang der dielektrischen Elemente und an der Oberfläche, um so die dielektrischen Elemente in das Bauteil einzuarbeiten;
- einen Schritt des gemeinsamen Sinterns sämtlicher gegossener Streifen aus magnetischem Ferritmaterial, welches die metallenen Spuren beinhaltet, und der dielektrischen Elemente, um so das induktive Bauteil zu bilden.

9. Herstellungsverfahren eines induktiven Bauteils nach Anspruch 8, **dadurch gekennzeichnet, dass** die Herstellung der metallenen Spuren anhand eines Siebdruckschrittes erfolgt.

10. Herstellungsverfahren eines induktiven Bauteils nach Anspruch 8, **dadurch gekennzeichnet, dass** die metallenen Spuren mittels Tintenstrahldruck abgelagert werden.

11. Herstellungsverfahren eines induktiven Bauteils nach einem der Ansprüche 8 bis 10, **dadurch gekennzeichnet, dass** der Schritt des gemeinsamen Sinterns bei einer Temperatur erfolgt, welche zwischen 800 °C und 1.000 °C liegt.

12. Herstellungsverfahren eines induktiven Bauteils nach einem der Ansprüche 1 bis 3, **dadurch gekennzeichnet, dass** es folgende Schritte beinhaltet:
- Herstellung von Tinten aus magnetischem Ferrit, aus amagnetischem Ferrit und aus Edelmetall;
- Herstellung der Schichten des Stapels durch Strahlablagerung unter Verwendung der Tinten.

## Claims

1. An inductive component comprising a stack of layers, said stack comprising magnetic ferrite based layers, **characterised in that**:
- the magnetic ferrite has the chemical formula:
*NiₓMg_{y}Zn_{z}CuᵥCo_{w}Fe_{2-δ}O₄,* with v being non-zero, 0 < δ < 0.1 and *x* + *y* + *z* + *v* + *w* = 1;
- said component comprises:
o tracks made of noble metal that can be silver, gold or palladium-silver distributed over various levels formed by the surfaces of the layers, to form a turn on each level, the turns from one level to another level being or not being able to be electrically connected;
∘ non-magnetic ferrite based dielectric elements, comprising nickel, zinc and copper, positioned on at least one part of said noble metal tracks and between at least two layers of magnetic ferrite material, so that said dielectric elements are incorporated in the magnetic ferrite material; the non-magnetic ferrite having the following formula: *NiₐMg_{b}Zn_{c}Cu_{d}CoₑFe*₂*_{-δ}O₄,* with: $c > 0.5 , d > 0.1 , O < δ < 0.1 und a + b + c + d + e = 1 ;$
∘ a stack of said metal tracks forming said turns, in which each metal track is separated from the metal track of the upper or lower level by a dielectric material made of non-magnetic ferrite.

2. The inductive component as claimed in claim 1, **characterised in that** the dielectric elements are based on a non-magnetic ferrite ceramic having a sintering temperature between 800°C and 1000°C.

3. The ferrite based inductive component as claimed in any one of claims 1 or 2, **characterised in that** w is non-zero.

4. A micro-inductor comprising an inductive component as claimed in any one of claims 1 to 3, **characterised in that** it comprises turn elements positioned on at least one set of layers of magnetic ferrite material, so as to produce a winding integrated in said component, said turn elements being electrically connected together.

5. A transformer comprising an inductive component as claimed in any one of claims 1 to 3, **characterised in that** it comprises at least two series of turn elements positioned on at least one set of layers of magnetic ferrite material, so as to produce windings integrated in said component, the turn elements being electrically connected together in each of the series.

6. An electronic system comprising at least one inductive component or one micro-inductor or one transformer and at least one capacitor and an electronic command, **characterised in that** the inductive component or the micro-inductor or the transformer is in accordance with any one of claims 1 to 5.

7. The electronic system as claimed in claim 6, **characterised in that** the capacitor comprises a non-magnetic ferrite material with permittivity that is greater than or equal to 20.

8. A method for manufacturing an inductive component as claimed in any one of claims 1 to 3, **characterised in that** it comprises the following steps:
- developing cast strips of magnetic ferrite material having the following formula: *NiₓMg_{y}Zn_{z}CuᵥCo_{w}Fe_{2-δ}O₄,* with v being non-zero, 0 < *δ* < 0.1 and *x* + *y* + z + v + *w* = 1;
- producing metal tracks based on noble metal that can be silver, gold or palladium on the surface of at least one part of said cast strips of magnetic ferrite material;
- developing cast strips based on non-magnetic ferrite dielectric material;
- cutting elements in said non-magnetic ferrite material based cast strips;
- positioning said elements on metal tracks on the surface of said cast strips of ferrite material;
- adding elements of magnetic ferrite on the periphery of the dielectric elements and on the surface so as to incorporate said dielectric elements into said component;
- performing an operation of co-sintering all the cast strips of magnetic ferrite material, which integrate the metal tracks, and the dielectric elements, so as to form said inductive component.

9. The method for manufacturing an inductive component as claimed in claim 8, **characterised in that** the metal tracks are produced by a screen printing operation.

10. The method for manufacturing an inductive component as claimed in claim 8, **characterised in that** the metal tracks are deposited by an ink jet.

11. The method for manufacturing an inductive component as claimed in any one of claims 8 to 10, **characterised in that** the co-sintering operation is performed at a temperature between 800°C and 1000°C.

12. The method for manufacturing an inductive component as claimed in any one of claims 1 to 3, **characterised in that** it comprises the following steps:
- producing inks of magnetic ferrite, of non-magnetic ferrite and of noble metal;
- producing layers of said stack by jet deposits using said inks.
